# EUROPÄISCHE PATENTSCHRIFT

(11) **EP 0 125 517 B1**
(45) Veröffentlichungstag und Bekanntmachung des Hinweises auf die Patenterteilung: **09.03.1988**
(21) Anmeldenummer: 84104319.3
(22) Anmeldetag: 17.04.1984
(51) Int. Cl.: D07B 1/06

(54) **Verstärkungscord mit Umschlingungsdraht**
Reinforcement cord with lapping wire
Câblé de renforcement à fil de guipage

(30) Priorität: 16.05.1983 DE 3317744
(43) Veröffentlichungstag der Anmeldung: 21.11.1984
(73) Patentinhaber: Akzo GmbH, D-5600 Wuppertal-1 (DE)
(72) Erfinder: Weidenhaupt, Wolfgang, Dr., D-5140 Erkelenz (DE); Dismon, Peter, D-5138 Heinsberg-Proselen (DE)

(56) Entgegenhaltungen:
- BE-A- 369 285
- BE-A- 373 928
- DE-A- 2 112 332
- DE-A- 2 263 951
- DE-C- 803 801
- FR-A- 731 314
- FR-A- 2 472 040
- US-A- 1 611 145
- US-A- 1 767 772
- US-A- 3 336 744

## Beschreibung

Die Erfindung betrifft einen Verstärkungscord aus mehreren Stahldrähten zur Verstärkung von elastomeren Erzeugnissen, bestehend aus Stahldrähten und mindestens einem flachen Umschlingungsdraht aus Metall, dessen Härte deutlich geringer ist als die Härte der Stahldrähte, wobei eine der Breitseiten des Umschlingungsdrahtes die Stahldrähte berührt.

Derartige Verstärkungscorde sind aus FR-A-731 314 bekannt, welche als Wulstverstärkung im Autoreifen dienen. Hierbei kommt es besonders darauf an, dass in den Verstärkungscorden auch dann, wenn sie in den Wulst eingebettet sind, die den Wulst verstärkenden Stahldrähte in paralleler Anordnung bleiben. Dies kann zum Beispiel dadurch gewährleistet werden, dass sehr flache Bänder aus einem deutlich weicheren Werkstoff um die Stahldrähte derart gewickelt werden, dass ein Teil des Werkstoffes der flachen Bänder in die von den Stahldrähten gebildeten Hohlräume gepresstwird, wodurch die Stahldrähte in ihrer Lage festgehalten werden.

Die bekannten Verstärkungscorde sind bisher für die Lauffläche von Reifen nicht eingesetzt worden.

Es sind lediglich aus der DE-C-803 801 Verstärkungscorde mit flachem Umschlingungsdraht bekannt geworden. Der Umschlingungsdraht erfüllt dabei die Aufgabe, den Cordverbund zusammenzuhalten und ein Spleissen der Stahldrähte zu verhindern. Wenn ein solcher Cord in ein elastomeres Material eingebettet ist, so ist bei Belastung dieses Materials, beispielsweise eines Fahrzeugluftreifens, die Gefahr der Reibkorrosion gegeben. Die Reibkorrosion ist eine der Ursachen, die zur Reduzierung der Lebensdauer von mit Verstärkungscorden verstärkten elastomeren Erzeugnissen führen.

Die Gefahr der Reibkorrosion ist immer dann gegeben, wenn zwei Metalloberflächen berührenden Kontakt haben, wobei diese beiden Metalloberflächen unter Belastung einer geringfügigen gegenseitigen Verschiebung unterworfen sind. Ein solcher Zustand tritt zwischen den Metalldrähten des Verstärkungscordes, welche im elastomeren Erzeugnis die Belastung aufnehmen, und den Umschlingungsdrähten bei dynamischer Beanspruchung des verstärkten elastomeren Erzeugnisses ein.

Aufgabe der vorliegenden Erfindung ist es, einen Verstärkungscord der eingangs genannten Art zur Verfügung zu stellen, bei welchem die Gefahr der Reibkorrosion bei den tragenden Stahldrähten weitgehend reduziert wird, wobei gleichzeitig die anderen guten Eigenschaften des Verstärkungscordes erhalten bleiben. Die Lebensdauer des verstärkten elastomeren Materials soll erhöht werden.

Diese Aufgabe wird bei Verstärkungscorden der eingangs genannten Art dadurch gelöst, dass jeder Umschtingungsdraht abgeflacht ist, dass die Härte jedes Umschlingungsdrahtes etwa 30 bis 60% der Härte der Stahldrähte beträgt, und das Verhältnis von Dicke zu Breite jedes Umschlingungsdrarites zwischen 0,4 und 0,7 liegt.

Bevorzugt beträgt die Härte jedes Umschlingungsdrahtes etwa 30 bis 50% von der Härte der Stahldrähte und/oder liegt das Verhältnis von Dikke und Breite jedes Umschlingungsdrahtes zwischen 0,5 bis 0,6.

Die Härte der bei Fahrzeugluftreifen für Verstärkungscorde verwendeten Stahldrähte liegen bei Werten von 795 bis 917 HV 0,05. Hierbei ist die Härte nach Vickers angegeben. Sie wird nach DIN 50133 Blatt 2 bestimmt. Solche Stahldrähte haben Zugfestigkeiten, die zwischen 2 600 bis 3 000 N/ mm² liegen. Neuerdings werden auch Stahldrähte eingesetzt, die eine höhere Zugfestigkeit, beispielsweise 3 400 N/mm², besitzen. Diese Stahldrähte besitzen dann eine entsprechend höhere Härte.

Werden beispielsweise Stahldrähte mit einer Härte von etwa 917 HV 0,05 und einer Zugfestigkeit von etwa 3 000 N/mm² zur Herstellung eines Verstärkungscordes eingesetzt, so soll der Umschlingungsdraht erfindungsgemäss eine Härte von 275 bis 509 HV 0,05, vorzugsweise bis 459 HV 0,05 aufweisen. Ein solcher Umschlingungsdraht hat dann eine Zugfestigkeit, die zwischen 900 und 1 800 N/mm², vorzugsweise bis 1 500 N/m M2 liegt.

Verwendet man erfindungsgemäss für den Umschlingungsdraht auch einen Stahldraht, so kann die Härte und die Zugfestigkeit in bekannter Weise über die Auswahl der Stahlsorte (Höhe des Kohlenstoffgehaltes, Höhe der Legierungszusätze), über eine Reduzierung der Vorverformung oder über eine geeignete Wärmenachbehandlung eingestellt werden. Für die Umschlingungsdrähte kann aber auch ein anderer metallischer Werkstoff mit entsprechenden Härteeigenschaften bzw. Zugfestigkeiten verwendet werden.

Bei dem in der obengenannten DE-PS 803 801 beschriebenen Verstärkungscord kann als Umschlingungsdraht auch ein flacher Umschlingungsdraht eingesetzt werden, durch welchen neben einer Erhöhung der Widerstandskraft gegenüber der Spleisswirkung eine Verringerung des Gesamtdurchmessers erreicht wird.

Nicht nur die geringere Härte des Umschlingungsdrahtes in den angegebenen Grenzen, sondern auch die flache Ausbildung des Umschlingungsdrahtes verringert die Gefahr der Reibkorrosion bei Verstärkungscorden, wenn beim Querschnitt des Umschlingungsdrahtes bestimmte geometrische Grössenverhältnisse eingehalten werden, weil im Gegensatz zum Umschlingungsdraht mit kreisförmigem Querschnitt beim Einsatz des Umschlingungsdrahtes mit flachem Querschnitt nicht mehr punktförmiger, sondern linienförmiger Kontakt zwischen Umschlingungsdraht und tragenden Stahldrähten erreicht wird. Bei dynamischer Belastung, entsprechend den Beanspruchungsverhältnissen im Reifen, verteilen sich die von aussen einwirkenden Kräfte somit auf eine grössere Fläche, wodurch die spezifische Flächenbelastung sowohl für die tragenden Stahldrähte als auch für die Umwicklungsdrähte verringert wird. Begünstigend wirkt sich dabei aus, dass der gedrehte Flachdraht je nach Schlaglänge in jedem Fall höhere Dehnwerte aufweist als ein vergleichbarer runder Draht. Dies führt zu einem besseren duktilen Verhalten und somit zu einer höheren Beanspruchbarkeit.

Das Aufbringen dieses abgeflachten Umschlingungsdrahtes kann dadurch geschehen, dass entweder der Umschlingungsdraht um das Seil gezwirnt wird oder der Umschlingungsdraht auf das um seine eigene Achse rotierende Seil mit der Breitseite abgelegt wird.

Die Abflachung des Umschlingungsdrahtes kann dadurch bewerkstelligt werden, dass ein Draht mit rundem Querschnitt flachgewalzt oder durch einen Ziehstein dessen Ziehloch rechteckigen Querschnitt aufweist, gezogen wird, wobei in Breitenrichtung quer zur Laufrichtung des Drahtes auf einen Formzwang verzichtet wird und dieses Drahtmaterial in dieser Richtung frei fliessen kann.

Die Verringerung der Gefahr der Reibkorrosion auf erfindungsgemässe Weise lässt sich praktisch bei allen Verstärkungscord-Konstruktionen anwenden, welche Umschlingungsdrähte aufweisen.

Um die Vielfalt der möglichen erfindungsgemässen Verstärkungscord-Konstruktionen aufzuzeigen, werden nachfolgend beispielsweise folgende Konstruktionen genannt:

Hierin bedeutet d der Durchmesser der Stahldrähte, welcher bei üblichen Verstärkungscorden zwischen 0,15 und 0,25 mm liegt.

Mit U ist der Umschlingungsdraht bzw. die Umschlingungsdrähte bezeichnet, welche in der Ausführungsform mit üblichen rundem Querschnitt einen Durchmesser von 0,12 bzw. 0,15 mm aufweisen und abgeflacht sind.

Diese Erfindung beschränkt sich jedoch nicht auf die angegebenen Durchmesser der Stahldrähte bzw. der Umschlingungsdrähte.

Die Querschnittsfläche des abgeflachten Umschlingungsdrahtes ist etwa gleich gross wie die Querschnittsfläche des zur Abflachung verwendeten Drahtes mit rundem Querschnitt und beträgt vorzugsweise etwa 0,01 bis 0,02 mm².

Die Schlaglänge der runden wie der flachen Umschlingungsdrähte liegt vorteilhafterweise bei 2,5 bis 5 mm. Die mit derartigen Umschlingungsdrähten ausgestatteten Verstärkungscorde werden bei Fahrzeugluftreifen vorteilhafterweise in der Karkasse eingesetzt.

In der Regel bestehen die Metalldrähte auch für erfindungsgemässe Verstärkungscorde aus einem kohlenstofflegierten Stahldraht. Die Stahldrähte müssen eine gute Bindung mit dem elastomeren Material eingehen. Deshalb werden die Stahldrähte mit einem zweiten Material, Kunststoff oder einem anderen Material beschichtet, wobei zwischen Stahldraht und Beschichtungswerkstoff einerseits und Beschichtungswerkstoff und elastomeren Material andererseits eine gute Bindungseigenschaft vorhanden sein muss. Mit Messing beschichtete Stahldrähte finden bevorzugt Anwendung.

Bei allen oben beschriebenen erfindungsgemässen Ausgestaltungen der Verstärkungscorde wurde festgestellt, dass die übrigen Eigenschaften der Verstärkungscorde beispielsweise Zugfestigkeit, Durchdringung des elastomeren Materials oder Kompressionsmodul höchstens in unwesentlicher Weise beeinflusst wurden.

Der Kompressionsmodul wird auf folgende Weise bestimmt: Ein Verstärkungscord bzw. Verstärkungsseil wird in ein elastomeres Material mit definierten Eigenschaften eingebettet. Das elastomere Material wird bei der Einbettung zu einer zylinderförmigen Probe geformt, deren Querschnitt kreisförmig ist, und in deren Achse der Verstärkungscord bzw. das Verstärkungsseil angeordnet und eingebettet ist. Die Probe hat definierte Länge und definierten Durchmesser. Durch Druckbelastung der beiden (kreisförmigen) Stirnflächen wird die maximal mögliche Belastung ermittelt. In der Regel wird die maximal mögliche Belastung dann erreicht, wenn die Probe seitlich ausknickt.

Die erfindungsgemässen Verstärkungscorde finden bevorzugt Verwendung bei der Herstellung von Fahrzeugluftreifen, insbesondere von Luftreifen für Lastkraftwagen oder Erdbewegungsmaschinen.

Die Erfindung wird anhand der nachfolgenden Figuren näher erläutert. Es zeigen:
Fig. 1 eine erfindungsgemässe Verstärkungscord-Konstruktion in vier Querschnitten,
Fig. 2 den erfindungsgemässen Verstärkungscord nach Fig. 1 in Draufsicht,
Fig. 3 den schematischen Aufbau eines Reifens.
Fig. 1 zeigt eine erfindungsgemässe Cordkonstruktion im Querschnitt, die aus sieben Litzen 2 mit jeweils vier einzelnen Stahldrähten 1 besteht, welche von einem Umschlingungsdraht 3, der abgeflacht ist, wendelförmig umwickelt ist, wobei eine der Breitseiten des Umschlingungsdrahtes 3 die Stahldrähte berührt. Hierbei sind vier Querschnitte senkrecht zur Seilachse nach den charakteristischen Verdrehungswinkeln 0°, 90°, 180° und 270° dargestellt, wobei die Zwirnrichtung des Umschlingungsdrahtes mit der des Pfeiles übereinstimmt.
Fig. 2 zeigt den Verstärkungscord nach Fig. 1 in Draufsicht, wobei hier wiederum die charakteristischen Verdrehungswinkel 0°, 90°, 180° und 270° markiert sind. Gleichzeitig ist die Schlaglänge des Umschlingungsdrahtes mit S bezeichnet.
Fig. 3 zeigt schematisch den Aufbau eines Reifens, in welchem erfindungsgemäss Verstärkungsteile eingebettet sind. Mit 4 ist die Lauffläche des Reifens bezeichnet, welcher hier als Radialreifen abgebildet ist. In die Lauffläche 4 sind zwei Lagen 5 und 6 von Verstärkungscorden eingebettet, welche unter einem bestimmten Winkel zur Umfangsrichtung verlaufen. Dieser Winkel richtet sich nach dem Einsatzgebiet des Reifens. In eine Karkasse 8 sind erfindungsgemässe Verstärkungscorde 7 in Umfangsrichtung des Reifenquerschnitts eingebettet. Die erfindungsgemässen Verstärkungscorde lassen sich auch in den Gürtellagen 5 und 6 einsetzen.

## Patentansprüche

1. Verstärkungscord aus mehreren Stahldrähten zur Verstärkung von elastomeren Erzeugnissen, bestehend aus Stahldrähten und mindestens einem flachen Umschlingungsdraht aus Metall, dessen Härte deutlich geringer ist als die Härte der Stahldrähte, wobei eine der Breitseiten des Umschlingungsdrahtes die Stahldrähte berührt, dadurch gekennzeichnet, dass jeder Umschlingungsdraht abgeflacht ist, dass die Härte jedes Umschlingungsdrahtes etwa 30 bis 60% der Härte der Stahldrähte beträgt, und das Verhältnis von Dicke zu Breite jedes Umschlingungsdrahtes zwischen 0,4 und 0,7 liegt.

2. Verstärkungscord nach Anspruch 1, dadurch gekennzeichnet, dass die Härte jedes Umschlingungsdrahtes etwa 30 bis 50% der Härte der Stahldrähte beträgt.

3. Verstärkungscord nach Anspruch 1 oder 2, dadurch gekennzeichnet, dass das Verhältnis von Dicke zu Breite jedes Umschlingungsdrahtes zwischen 0,5 und 0,6 liegt.

4. Verstärkungscord nach einem oder mehreren der Ansprüche 1 bis 3, dadurch gekennzeichnet, dass die Querschnittsfläche jedes Umschlingungsdrahtes etwa 0,01 bis 0,02 mm² beträgt.

5. Verwendung der Verstärkungscorde gemäss einem oder mehreren der Ansprüche 1 bis 4 zur Herstellung von Fahrzeugluftreifen, insbesondere von Luftreifen für Lastkraftwagen oder Erdbewegungsmaschinen.

6. Luftreifen, dadurch gekennzeichnet, dass er Verstärkungscorde gemäss einem oder mehreren der Ansprüche 1 bis 4 enthält.

## Claims

1. A reinforcing cord composed of several steel wires for reinforcing elastomeric products, consisting of steel wires and at least one flat wrapping wire composed of metal of which the hardness is considerably lower than the hardness of the steel wires, wherein one of the wide sides of the wrapping wire contacts the steel wires, characterised in that each wrapping wire is flattened, the hardness of each wrapping wire is about 30 to 60% of the hardness of the steel wires and the ratio of thickness to width of each wrapping wire lies between 0.4 and 0.7.

2. A reinforcing cord according to claim 1, characterised in that the hardness of each wrapping wire is about 30 to 50% of the hardness of the steel wires.

3. A reinforcing cord according to claim 1 or 2, characterised in that the ratio of thickness to width of each wrapping wire lies between 0.5 and 0.6.

4. A reinforcing cord according to one or more of claims 1 to 3, characterised in that the cross- sectional area of each wrapping wire is about 0.01 to 0.02 ₘₘ2_{.}

5. A reinforcing cord according to one or more of claims 1 to 4 for the production of pneumatic tyres for vehicles, in particular of pneumatic tyres for lorries or earth moving machinery.

6. Pneumatic tyre, characterised in that it contains reinforcing cords according to one or more of claims 1 to 4.

## Revendications

1. Câblé de renforcement compose de plusieurs fils d'acier pour le renforcement de produits élastomères, comprenant des fils d'acier et au moins un fil d'enroulement plat en métal dont la dureté est sensiblement inférieure à celle des fils d'acier, un des côtés larges du fil d'enroulement étant en contact avec les fils d'acier, caractérisé en ce que chaque fil d'enroulement est aplati, que la dureté de chaque fil d'enroulement correspond à peu pres à 30 à 60% de la dureté des fils d'acier, et que le rapport entre l'épaisseur et la largeur de chaque fil d'enroulement se situe entre 0,4 et 0,7.

2. Câblé de renforcement selon la revendication 1, caractérisé en ce que la dureté de chaque fil d'enroulement correspond à peu près à 30 à 60% de la dureté des fils d'acier.

3. Câblé de renforcement selon la revendication 1 ou 2, caractérisé en ce que le rapport entre l'épaisseur et la largeur de chaque fil d'enroulement se situe entre 0,5 et 0,6.

4. Câblé de renforcement selon l'une quelconque ou plusieurs des revendications 1 à 3, caractérisé en ce que la section de chaque fil d'enroulement est d'environ 0,01 à 0,02 mm².

5. Câblé de renforcement selon l'une quelconque ou plusieurs des revendications 1 à 4, destiné à la fabrication de pneumatiques de véhicules, notamment de pneumatiques pour camions ou machines de terrassement.

6. Pneumatique, caractérisé en ce qu'il contient des câbles de renforcement selon l'une quelconque ou plusieurs des revendications 1 à 4.
